# FASCICULE DE BREVET EUROPEEN

(11) **EP 1 468 124 B1**
(45) Date de publication et mention de la délivrance du brevet: **12.07.2006**
(21) Numéro de dépôt: 03712264.5
(22) Date de dépôt: 20.01.2003
(51) Int. Cl.: C22B 34/32, F27B 14/08, F27B 14/10, C22B 5/04, C22B 5/10, C22B 1/244

(54) **PROCEDE REDUCTEUR DE FABRICATION D'ELEMENTS METALLIQUES COMME LE CHROME AU MOYEN D'UN CREUSET A PAROI PERFOREE**
REDUKTIVES VERFAHREN ZUR HERSTELLUNG VON METALLISCHEN ELEMENTEN WIE CHROM UNTER VERWENDUNG EINES TIEGELS MIT EINER PERFORIERTEN WAND
REDUCTIVE METHOD FOR PRODUCTION OF METALLIC ELEMENTS SUCH AS CHROME USING A CRUCIBLE WITH A PERFORATED WALL

(30) Priorité: 21.01.2002 FR 0200680
(43) Date de publication de la demande: 20.10.2004
(73) Titulaire: DELACHAUX S.A., 92230 Gennevilliers (FR)
(72) Inventeur: LIEBAERT, Philippe, F-59230 Rosult (FR)
(74) Mandataire: Texier, Christian
(86) Numéro de dépôt international: PCT/FR2003/000165
(87) Numéro de publication internationale: WO 2003/062480

(56) Documents cités:
- EP-A- 0 102 892
- WO-A-00/07760
- FR-A- 2 509 452
- GB-A- 2 255 349
- PATENT ABSTRACTS OF JAPAN vol. 012, no. 405 (C-539), 26 octobre 1988 (1988-10-26) & JP 63 144194 A (SUMITOMO ELECTRIC IND LTD), 16 juin 1988 (1988-06-16)
- DATABASE WPI Section Ch, Week 198301 Derwent Publications Ltd., London, GB; Class M22, AN 1983-01904K XP002215642 & SU 909 513 A (REFRACT HARD METAL), 28 février 1982 (1982-02-28)
- DATABASE WPI Section Ch, Week 197535 Derwent Publications Ltd., London, GB; Class M13, AN 1975-58208W XP002215643 & SU 456 053 A (KLEBANOV YU D), 17 février 1975 (1975-02-17)

## Description

L'invention présente un procédé de fabrication de métaux ou d'alliages métalliques de pureté élevée, en particulier de chrome métallique.

Certaines industries exigent des métaux et alliages métalliques de pureté toujours plus élevée. C'est le cas en particulier des industries aéronautiques pour la fabrication des parties nobles des turbo-réacteurs.

La demanderesse a présenté dans le document EP-0 102 892 un procédé de fabrication de métaux ou d'alliages comprenant les étapes consistant à :
a) élaborer un métal ou un alliage métallique dont les inclusions non métalliques sont essentiellement des oxydes du métal de base,
b) broyer le métal ou l'alliage métallique ainsi obtenu et l'agglomérer avec un agglomérant et un agent réducteur pour former des boulets, et
c) soumettre les boulets à un traitement réducteur sous vide dans des conditions réglées de pression et de température pour que l'agent réducteur réagisse sur les inclusions non métalliques et qu'il n'y ait pas de sublimation substentielle du métal ou des métaux d'alliage traités.

Ce procédé peut notamment faire intervenir une réaction aluminothermique à l'étape a), cette réaction étant déséquilibrée par un défaut en aluminium par rapport à la quantité nécessaire pour la réaction complète. Ce procédé permet l'obtention de chrome métallique de grande pureté.

Toutefois la proportion relative de certaines impuretés peut apparaître encore trop élevée pour certains usages du métal ou de l'alliage. Il s'agit en particulier de la proportion en atomes de carbone, d'azote et d'oxygène.

Un but de l'invention est d'améliorer encore la pureté du produit final.

A cet effet, on prévoit selon l'invention un procédé de fabrication d'éléments métalliques selon la revendication 1.

En effet, la demanderesse a constaté que la présence d'un ou plusieurs orifices dans le creuset améliorait la pureté du métal ou de l'alliage final. C'est notamment le cas pour les atomes d'oxygène et de carbone dont les proportions relatives ont pu être réduites en moyenne de 56 % et 70 % respectivement dans les échantillons que la demanderesse a pu analyser.

De préférence, le creuset est formé au moins en majorité de graphite, voire intégralement en graphite.

En effet, ici encore la demanderesse a constaté avec surprise que, contrairement à ce que l'on aurait pu escompter, les éléments ne sont pas pollués par le carbone formant le graphite et qu'au contraire un tel creuset permet d'accroître la pureté du produit.

Le procédé selon l'invention pourra en outre présenter au moins l'une quelconque des caractéristiques suivantes :
- une majorité des orifices s'étend dans une moitié inférieure de la paroi,
- les orifices s'étendent dans les deux tiers inférieurs de la paroi,
- les orifices sont disposés de sorte que plus de la moitié de l'aire totale définie par la somme des aires des orifices s'étend dans une moitié inférieure de la paroi,
- la paroi est exempte d'orifices sur au moins un quart supérieur de sa hauteur à partir de l'embouchure,
- le rapport de l'aire totale du ou des orifices sur le volume interne total du creuset est compris entre 0,5 et 1,5, de préférence entre 0,8 et 1,20,
- le ou chaque orifice a une aire comprise entre 50 et 150 mm², de préférence 90 et 130 mm²,
- les orifices sont identiques entre eux,
- le creuset a une forme générale profilée,
- le creuset a une forme générale à symétrie de révolution,
- le creuset a une forme cylindrique,
- durant le traitement, on ventile les éléments,
- les éléments métalliques sont formés d'un métal tel que le chrome, le titane, le vanadium, le molybdène, le manganèse, le niobium, le tungstène et le nickel ou d'un alliage comportant l'un de ces métaux, du bore ou du fer,
- préalablement au traitement, on réalise un composé métallique au moyen d'une réaction aluminothermique entre au moins un oxyde métallique et de l'aluminium divisé et on constitue les éléments à partir de ce composé,
- préalablement au traitement, les éléments sont étuvés,
- il est mis en oeuvre pour la fabrication de chrome métallique.

D'autres caractéristiques et avantages de l'invention apparaîtront encore dans la description suivante d'un mode préféré de réalisation donné à titre d'exemple non limitatif. Sur le dessin annexé, la figure unique représente une vue en coupe verticale axiale d'un creuset selon un mode préféré de réalisation de l'invention.

On va tout d'abord décrire le creuset utilisé. On exposera ensuite le procédé au cours duquel il est mis en oeuvre.

Le creuset 2 comprend une paroi latérale verticale 4 de forme générale cylindrique à symétrie de révolution d'axe 6. La forme de la paroi est donc essentiellement profilée suivant l'axe 6, la paroi présentant une section circulaire dans un plan perpendiculaire à cet axe. La paroi 4 présente une face externe 8 de forme rigoureusement cylindrique tandis qu'elle présente une face interne 10 de forme légèrement tronconique, en légère dépouille, l'axe 6 formant l'axe du cône et la pointe du cône s'étendant vers le bas. Le diamètre de la face interne 10 va donc en se rétrécissant vers le bas.

La paroi 4 présente un bord supérieur circulaire 12 de forme plane définissant une embouchure supérieure 14 du creuset.

Le creuset comporte un fond plan 16 obturant une extrémité axiale inférieure de la paroi opposée à l'embouchure 14. A la jonction entre la face externe 8 de la paroi 4 et la face inférieure 18 du fond 16, le creuset présente un épaulement circulaire 20 entâmant ces deux faces et donnant à la face inférieure 18 un diamètre légèrement inférieur à celui de l'embouchure 14 pour permettre l'emboîtement de deux creusets l'un sur l'autre lorsqu'ils sont empilés.

Dans son tiers supérieur, la face externe 8 est entâmée par une gorge périphérique 22 à profil en U facilitant la préhension du creuset au moyen d'un outil.

Le creuset est formé en graphite .

La paroi latérale 4 présente en l'espèce une multitude d'orifices 24 traversant l'épaisseur de cette paroi de part en part pour mettre en communication l'intérieur du creuset avec l'extérieur. Une partie seulement des orifices a été illustrée à la figure 1. En l'espèce, les orifices sont répartis en plusieurs rangées horizontales circulaires, chaque rangée s'étendant dans un plan perpendiculaire à l'axe 6. Les rangées sont ici au nombre de 14. Chaque rangée comprend ici 20 orifices uniformément répartis sur la circonférence de la paroi. Les rangées se succèdent à égale distance les unes au-dessus des autres. Les orifices des rangées successives sont disposés en quinconce, chaque orifice d'une rangée donnée formant un triangle isocèle avec les deux orifices les plus proches de la rangée supérieure et/ou de la rangée inférieure. Les rangées se succèdent uniformément les unes au-dessus des autres. Elles sont disposées de sorte que les orifices occupent les deux tiers inférieurs de la hauteur de la paroi 4, le tiers supérieur de cette hauteur contigu à l'embouchure 14 étant totalement exempt d'orifice.

A titre d'exemple, les dimensions du creuset sont les suivantes :
- la hauteur totale est de 516 mm.
- La hauteur du creuset depuis l'embouchure 14 jusqu'à la face interne du fond 16 est de 476 mm.
- Le diamètre total du creuset est de 360 mm.
- Le diamètre interne de l'embouchure est de 313 mm, le diamètre interne du fond étant de 288 mm.
- Le diamètre externe du creuset au fond de la gorge 22 est de 344 mm.
- La gorge 22 s'étend à 100 mm du bord supérieur 12.
- La hauteur de la gorge est de 60 mm.
- La rangée d'orifices la plus élevée s'étend à 20 mm au-dessous de la gorge 22, si l'on prend comme repère le plan passant par le centre des orifices.

En prenant des références identiques pour chaque rangée, les rangées se succèdent les unes au-dessous des autres avec un espacement de 20 mm. La rangée la plus basse s'étend ainsi environ à 30 mm du fond. Les orifices qui ont ici une forme de conduit compte tenu de l'épaisseur de la paroi 4 ont en l'espèce un diamètre de 12 mm. Ils sont tous identiques entre eux. L'aire de chaque orifice est environ de 113 mm². Le nombre d'orifices étant ici de 280, l'aire totale des orifices formée par la somme des aires est d'environ 0,0317 m². Le volume interne total du creuset est d'environ 0,336 m³. Le rapport de la surface totale des orifices sur le volume total du creuset est donc en l'espèce d'environ 0,94.

On va maintenant décrire la mise en oeuvre du procédé de l'invention au moyen de ce creuset pour la fabrication de chrome métallique.

### Etape a

On introduit dans un creuset ordinaire de l'oxyde de chrome (Cr₂O₃), du bichromate de potassium (K₂Cr₂O₇) et de l'aluminium divisé. L'oxyde de chrome et le bichromate de potassium sont présents dans les proportions de la réaction aluminothermique. L'aluminium est présent avec un défaut par rapport à la proportion de la réaction complète. Ce défaut peut représenter de 0,5 % à 8 % voire de 2 % à 5 % en poids de la quantité stoechiométrique.

Ces trois constituants sont mélangés puis la réaction est initiée. A l'issue de celle-ci on recueille le métal au fond du creuset. Le chrome élémentaire se trouve réduit et le produit final obtenu est un chrome métallique de pureté élevée identique au chrome métallique aluminothermique qui serait obtenu avec la réaction complète sauf qu'il contient une très forte teneur en oxygène mais sous forme quasi exclusive d'inclusions non métalliques Cr₂O₃ (0,40 % à 0,80 % ou davantage) avec présence de très peu d'inclusions alumineuses Al₂O₃ (100 à 400 ppm correspondant à 50 à 200 ppm d'oxygène lié à de l'aluminium). On obtient par conséquent un chrome métallique avec des inclusions non métalliques formées principalement par des inclusions de Cr₂O₃ faciles à éliminer et secondairement par des inclusions d'alumines, plus difficiles à éliminer, mais en faible quantité.

### Etape b

Le chrome provenant de l'étape a) est broyé dans un broyeur à chocs jusqu'à obtention d'une poudre fine passant entièrement à travers un tamis de 500 micromètres d'ouverture de mailles. Le broyeur fait éclater les grains qui libèrent au moins en bonne partie les inclusions non métalliques Al₂O₃ et Cr₂O₃, ces dernières semblant de préférence libérées. Ce broyage est épurant et produit une ventilation. Celle-ci peut également être produite par un dispositif annexe tel qu'une soufflerie qui contribue à évacuer dans l'air ambiant certaines des inclusions non métalliques libérées. Une étape de tamisage peut permettre d'évacuer à ce stade une autre fraction des inclusions.

La poudre de chrome épurée ainsi obtenue est ensuite mélangée intimement avec un réducteur et un agglomérant. Ce dernier sera par exemple un mélange de bakélite et d'un liant organique tel que le furfuraldéhyde. Le réducteur pourra être formé par du noir de carbone.

Le mélange obtenu est mis en forme de boulets ou de pastilles au moyen d'une presse à compacter classique.

Après agglomération le mélange est étuvé à une température adéquate (par exemple 200° à 230° C).

### Etape c

Les boulets ou pastilles 26 obtenus sont alors disposés dans le creuset 2 et soumis à un traitement réducteur sous vide de 1100° à 1400° C de l'ordre de 133.10⁻⁴ Pa. Le creuset est rempli de boulets jusqu'à son embouchure.

Au début du cycle de chauffage sous vide, la bakélite se décompose à une certaine température en laissant un squelette carboné qui s'ajoute au noir de carbone introduit comme réducteur dans le mélange. Une fois arrivé à la température de traitement, ce carbone réagit sur l'oxygène du Cr₂O₃ restant dans le produit mais pratiquement pas sur l'oxygène de l'alumine Al₂O₃.

On ramène le vide dans le four de traitement à 133.10⁻¹ Pa par balayage contrôlé par un gaz non oxydant ou réducteur tel que l'hydrogène. Pour terminer, on laisse le produit refroidir en atmosphère neutre.

La présence des orifices paraît avoir une grande influence sur la teneur en certaines impuretés en particulier en atomes d'oxygène et de carbone. La demanderesse s'est livrée à des expérimentations en traitant des boulets de même composition dans des creusets non percés et dans des creusets percés. La teneur en atomes d'oxygène, d'azote et de carbone a été analysée dans les produits finaux et résumée dans le tableau ci-après :

| | O₂ | C | N |
|---|---|---|---|
| Non percé (ppm) | 852 | 450 | 31 |
| Percé (ppm) | 376 | 135 | 24 |
| Ecart (%) | -56 | -70 | -22 |

Les teneurs en impureté sont indiquées en partie par millions (ppm) tandis que l'écart représente un pourcentage. Il s'avère que la présence d'orifices permet de réduire d'environ 56 % la teneur en atomes d'oxygène et d'environ 70 % la teneur en atomes de carbone.

Il est probable que la présence des orifices facilite la circulation des gaz dans le creuset durant le traitement, les orifices coopérant avec l'embouchure 14 pour faire circuler les gaz sur toute la hauteur du creuset.

Il est préférable de ne pas prévoir d'orifice en partie supérieure du creuset pour ne pas fragiliser le creuset.

Bien entendu, on pourra apporter à l'invention de nombreuses modifications sans sortir du cadre de celle-ci.

Le creuset présentant des orifices pourra être réalisé dans un autre matériau que du graphite. On pourra prévoir un creuset en graphite ne présentant pas d'orifice en plus de l'embouchure.

On pourra prévoir que les orifices ne sont pas disposés uniformément dans la paroi. On pourra donner aux orifices des tailles différentes les uns des autres

De même l'étape a) peut être conduite autrement que par aluminothermie, par exemple par silicothermie ou bien par réduction au four électrique, pour obtenir un métal ou un alliage comprenant des inclusions non métalliques oxydées du métal de base.

## Revendications

1. Procédé de fabrication d'éléments métalliques (26) dans lequel on traite sous vide partiel dans des conditions prédéterminées de température et de pression des éléments métalliques comprenant des inclusions non métalliques et un agent réducteur de sorte que l'agent réagisse sur les inclusions, **caractérisé en ce que**, durant le traitement, les éléments (26) sont disposés dans un creuset (2) ayant une embouchure (14) et une paroi latérale (4) présentant au moins un orifice (24).

2. Procédé selon la revendication 1, **caractérisé en ce qu'**une majorité des orifices (24) s'étend dans une moitié inférieure de la paroi (4).

3. Procédé selon l'une quelconque des revendications 1 et 2, **caractérisé en ce que** les orifices (24) s'étendent dans les deux tiers inférieurs de la paroi.

4. Procédé selon l'une quelconque des revendications 1 à 3, **caractérisé en ce que** les orifices (24) sont disposés de sorte que plus de la moitié de l'aire totale définie par la somme des aires des orifices s'étend dans une moitié inférieure de la paroi (4).

5. Procédé selon l'une quelconque des revendications 1 à 4, **caractérisé en ce que** la paroi (4) est exempte d'orifices sur au moins un quart supérieur de sa hauteur à partir de l'embouchure.

6. Procédé selon l'une quelconque des revendications précédentes, **caractérisé en ce que** le rapport de l'aire totale du ou des orifices (24) sur le volume interne total du creuset est compris entre 0,5 et 1,5, de préférence entre 0,80 et 1,20.

7. Procédé selon l'une quelconque des revendications précédentes, **caractérisé en ce que** le ou chaque orifice (24) a une aire comprise entre 50 et 150 mm², de préférence 90 et 130 mm².

8. Procédé selon l'une quelconque des revendications précédentes, **caractérisé en ce que** les orifices (24) sont identiques entre eux.

9. Procédé selon l'une quelconque des revendications précédentes, **caractérisé en ce que** le creuset (2) est formé au moins en majorité de graphite, et de préférence intégralement en graphite.

10. Procédé selon l'une quelconque des revendications précédentes, **caractérisé en ce que** le creuset (2) a une forme générale profilée.

11. Procédé selon l'une quelconque des revendications précédentes, **caractérisé en ce que** le creuset (2) a une forme générale à symétrie de révolution.

12. Procédé selon l'une quelconque des revendications précédentes, **caractérisé en ce que** le creuset (2) a une forme cylindrique.

13. Procédé selon l'une quelconque des revendications précédentes, **caractérisé en ce que**, durant le traitement, on ventile les éléments (26).

14. Procédé selon l'une quelconque des revendications précédentes, **caractérisé en ce que** les éléments métalliques (26) sont formés d'un métal tel que le chrome, le titane, le vanadium, le molybdène, le manganèse, le niobium, le tungstène et le nickel ou d'un alliage comportant l'un de ces métaux, du bore ou du fer.

15. Procédé selon l'une quelconque des revendications précédentes, **caractérisé en ce que**, préalablement au traitement, on réalise un composé métallique au moyen d'une réaction aluminothermique entre au moins un oxyde métallique et de l'aluminium divisé et on constitue les éléments à partir de ce composé.

16. Procédé selon l'une quelconque des revendications précédentes, **caractérisé en ce que**, préalablement au traitement, les éléments (26) sont étuvés.

17. Procédé selon l'une quelconque des revendications précédentes, **caractérisé en ce qu'**il est mis en oeuvre pour la fabrication de chrome métallique.

## Claims

1. Method of manufacturing metal elements (26), in which metal elements comprising non-metallic inclusions and a reducing agent are treated in a partial vacuum under predetermined temperature and pressure conditions in such a way that the agent reacts on the inclusions, **characterized in that**, during the treatment, the elements (26) are placed in a crucible (2) that has a mouth (14) and a side wall (4) having at least one orifice (24).

2. Method according to Claim 1, **characterized in that** most of the orifices (24) lie in the lower half of the wall (4).

3. Method according to either of Claims 1 and 2, **characterized in that** the orifices (24) lie in the lower two-thirds of the wall.

4. Method according to any one of Claims 1 to 3, **characterized in that** the orifices (24) are arranged in such a way that more than half of the total area defined by the sum of the areas of the orifices lies in the lower half of the wall (4).

5. Method according to any one of Claims 1 to 4, **characterized in that** the wall (4) has no orifices over at least the upper quarter of its height taken from the mouth.

6. Method according to any one of the preceding claims, **characterized in that** the ratio of the total area of the orifice or orifices (24) to the total internal volume of the crucible is between 0.5 and 1.5, preferably between 0.80 and 1.20.

7. Method according to any one of the preceding claims, **characterized in that** the or each orifice (24) has an area of between 50 and 150 mm², preferably between 90 and 130 mm².

8. Method according to any one of the preceding claims, **characterized in that** the orifices (24) are mutually identical.

9. Method according to any one of the preceding claims, **characterized in that** the crucible (2) is formed at least mostly from graphite, and preferably entirely from graphite.

10. Method according to any one of the preceding claims, **characterized in that** the crucible (2) has a profiled general shape.

11. Method according to any one of the preceding claims, **characterized in that** the crucible (2) has a general shape with a symmetry of revolution.

12. Method according to any one of the preceding claims, **characterized in that** the crucible (2) has a cylindrical shape.

13. Method according to any one of the preceding claims, **characterized in that** the elements (26) are ventilated during the treatment.

14. Method according to any one of the preceding claims, **characterized in that** the metal elements (26) are formed from a metal such as chromium, titanium, vanadium, molybdenum, manganese, niobium, tungsten and nickel, or from an alloy comprising one of these metals, boron or iron.

15. Method according to any one of the preceding claims, **characterized in that**, prior to the treatment, a metal compound is produced by means of an aluminothermic reaction between at least one metal oxide and divided aluminium, and the elements are formed from this compound.

16. Method according to any one of the preceding claims, **characterized in that** the elements (26) are oven-heated prior to the treatment.

17. Method according to any one of the preceding claims, **characterized in that** it is carried out in order to manufacture chromium metal.

## Patentansprüche

1. Verfahren zur Herstellung von metallischen Teilen (26), bei welchem man unter Teilvakuum unter vorher festgelegten Temperatur- und Druckbedingungen metallische Teile, welche nicht-metallische Einschlüsse enthalten, und ein Reduktionsmittel derart behandelt, dass das Mittel mit den Einschlüssen reagiert, **dadurch gekennzeichnet, dass** während der Behandlung die Teile (26) in einem Tiegel (2) mit einer Öffnung (14) und einer Seitenwand (4), welche wenigstens ein durchgehendes Loch (24) aufweist, angeordnet sind.

2. Verfahren nach Anspruch 1, **dadurch gekennzeichnet, dass** eine Mehrzahl der durchgehenden Löcher (24) sich in einer unteren Hälfte der Wand (4) erstreckt.

3. Verfahren nach einem der Ansprüche 1 und 2, **dadurch gekennzeichnet, dass** die durchgehenden Löcher (24) sich in den beiden unteren Dritteln der Wand erstrecken.

4. Verfahren nach einem der Ansprüche 1 bis 3, **dadurch gekennzeichnet, dass** die durchgehenden Löcher (24) derart angeordnet sind, dass mehr als die Hälfte der gesamten Fläche, die durch die Summe der Flächen der durchgehenden Löcher definiert wird, sich in einer unteren Hälfte der Wand (4) erstreckt.

5. Verfahren nach einem der Ansprüche 1 bis 4, **dadurch gekennzeichnet, dass** die Wand (4) auf wenigstens einem oberen Viertel ihrer Höhe ausgehend von der Öffnung frei von durchgehenden Löchern ist.

6. Verfahren nach einem der vorangegangenen Ansprüche, **dadurch gekennzeichnet, dass** das Verhältnis der gesamten Fläche des durchgehenden Lochs oder der durchgehenden Löcher (24) zu dem gesamten Innenraumvolumen des Tiegels zwischen 0,5 und 1,5, vorzugsweise zwischen 0,80 und 1,20 liegt.

7. Verfahren nach einem der vorangegangenen Ansprüche, **dadurch gekennzeichnet, dass** das oder jedes durchgehende Loch (24) eine Fläche zwischen 50 und 150 mm², vorzugsweise 90 und 130 mm² aufweist.

8. Verfahren nach einem der vorangegangenen Ansprüche, **dadurch gekennzeichnet, dass** die durchgehenden Löcher (24) untereinander identisch sind.

9. Verfahren nach einem der vorangegangenen Ansprüche, **dadurch gekennzeichnet, dass** der Tiegel (2) wenigstens zum größeren Teil aus Graphit und vorzugsweise vollständig aus Graphit hergestellt ist.

10. Verfahren nach einem der vorangegangenen Ansprüche, **dadurch gekennzeichnet, dass** der Tiegel (2) eine profilierte oder stromlinienförmige allgemeine Form aufweist.

11. Verfahren nach einem der vorangegangenen Ansprüche, **dadurch gekennzeichnet, dass** der Tiegel (2) eine rotationssymmetrische allgemeine Form aufweist.

12. Verfahren nach einem der vorangegangenen Ansprüche, **dadurch gekennzeichnet, dass** der Tiegel (2) eine zylindrische Form hat.

13. Verfahren nach einem der vorangegangenen Ansprüche, **dadurch gekennzeichnet, dass** man während der Behandlung die Teile (26) belüftet.

14. Verfahren nach einem der vorangegangenen Ansprüche, **dadurch gekennzeichnet, dass** die metallischen Teile (26) aus einem Metall, wie Chrom, Titan, Vanadium, Molybdän, Mangan, Niob, Wolfram und Nickel, oder aus einer Legierung, welche eines dieser Metalle, Bor oder Eisen umfasst, hergestellt sind.

15. Verfahren nach einem der vorangegangenen Ansprüche, **dadurch gekennzeichnet, dass** man vor der Behandlung eine metallische Verbindung mittels einer aluminothermischen Reaktion zwischen wenigstens einem Metalloxid und feinverteiltem Aluminium herstellt und man die Teile ausgehend von dieser Verbindung herstellt.

16. Verfahren nach einem der vorangegangenen Ansprüche, **dadurch gekennzeichnet, dass** die Teile (26) vor der Behandlung mittels eines Ofens getrocknet werden.

17. Verfahren nach einem der vorangegangenen Ansprüche, **dadurch gekennzeichnet, dass** es für die Herstellung von metallischem Chrom ausgeführt oder eingesetzt wird.
